# EUROPÄISCHE PATENTSCHRIFT

(11) **EP 2 075 349 B1**
(45) Veröffentlichungstag und Bekanntmachung des Hinweises auf die Patenterteilung: **09.03.2016**
(21) Anmeldenummer: 08020431.6
(22) Anmeldetag: 25.11.2008
(51) Int. Cl.: C22C 14/00, C22F 1/18

(54) **Titanaluminidlegierungen**
Titanium aluminide alloys
Alliages d'aluminure de titane

(30) Priorität: 13.12.2007 DE 102007060587
(43) Veröffentlichungstag der Anmeldung: 01.07.2009
(62) Teilanmeldung aus: 09010152.8
(73) Patentinhaber: Helmholtz-Zentrum Geesthacht Zentrum für Material- und Küstenforschung GmbH, 21502 Geesthacht (DE)
(72) Erfinder: Oehring, Michael, 21502 Geesthacht (DE); Appel, Fritz, 21502 Geesthacht (DE); Paul, Jonathan, 21029 Hamburg (DE)
(74) Vertreter: Grebner, Christian Georg Rudolf

(56) Entgegenhaltungen:
- JP-A- 5 078 769
- JP-A- 5 320 791
- JP-A- 6 116 691
- JP-A- 11 061 298
- US-A- 5 746 846
- APPEL, FRITZ ET AL: "Nano -scale design of TiAl alloys based on beta-phase decomposition" MATERIALS RESEARCH SOCIETY SYMPOSIUM PROCEEDINGS , 980, 383-388 CODEN: MRSPDH; ISSN: 0272-9172, 2007, XP009115409
- APPEL, FRITZ ET AL: "Nano -scale design of TiAl alloys based on .beta.-phase decomposition" ADVANCED ENGINEERING MATERIALS , 8(5), 371-376 CODEN: AENMFY; ISSN: 1438-1656, 2006, XP002523822
- APPEL, FRITZ ET AL: "Atomistic processes of phase transformation and dynamic recrystallization during hot-working of intermetallic titanium aluminides" MATERIALS SCIENCE FORUM , 558-559(PT. 1, RECRYSTALLIZATION AND GRAIN GROWTH III), 465-470 CODEN: MSFOEP; ISSN: 0255-5476, 2007, Seiten 465-470, XP009115410
- APPEL F ET AL: "A novel in situ composite structure in TiAl alloys" MATERIALS SCIENCE AND ENGINEERING A: STRUCTURAL MATERIALS:PROPERTIES, MICROSTRUCTURE & PROCESSING, LAUSANNE, CH, Bd. 493, Nr. 1-2, 15. Oktober 2008 (2008-10-15), Seiten 232-236, XP024100346 ISSN: 0921-5093 [gefunden am 2007-12-14]
- APPEL F. ET AL.: "Recent Progress in the Development of Gamma Titanium Aluminide Alloys" ADVANCED ENGINEERING MATERIALS, Bd. 2, Nr. 11, 2000, Seiten 699-720, XP002523946
- TAKEYAMA MASAO ET AL: "Phase equilibria among .alpha., .alpha.2, .beta. and .gamma. phases in ternary Ti-Al-X systems at elevated temperatures", TITANIUM '95: SCIENCE AND TECHNOLOGY, PROCEEDINGS OF THE WORLD CONFERENCE ON TITANIUM, 8TH, BIRMINGHAM, UK, OCT. 22-26, 1995, INSTITUTE OF MATERIALS, LONDON, UK, vol. 1, 1 January 1995 (1995-01-01), pages 294-301, XP009178047,

## Beschreibung

Die Erfindung betrifft eine Legierung auf der Basis von, insbesondere unter Verwendung von schmelz- oder pulvermetallurgischen Verfahren hergestellten, Titanaluminiden, vorzugsweise auf Basis von γ (TiAI).

Titanaluminid-Legierungen zeichnen sich durch eine geringe Dichte, eine hohe Festigkeit und gute Korrosionsbeständigkeit aus. Im festen Zustand weisen sie Domänen mit hexagonaler (α), zweiphasige Strukturen (α + β) sowie kubisch raumzentrierte β-Phase und/oder γ-Phase auf.

Für die industrielle Praxis sind insbesondere Legierungen interessant, die auf einer intermetallischen Phase γ (TiAl) mit tetragonaler Struktur beruhen und neben der Majoriätsphase γ (TiAl) auch Minoritätsanteile der intermetallischen Phase α₂(Ti₃Al) mit hexagonaler Struktur enthalten. Diese γ-Titanaluminid-Legierungen zeichnen sich durch Eigenschaften wie geringe Dichte (3,85 - 4,2 g/cm³), hohe elastische Module, hohe Festigkeit und Kriechfestigkeit bis zu 700°C aus, die sie als Leichtbau-Werkstoff für Hochtemperaturanwendungen attraktiv machen. Beispiele hierfür sind Turbinenschaufeln in Flugzeugtriebwerken und in stationären Gasturbinen, Ventile bei Motoren sowie Heißgasventilatoren.

Im technisch wichtigen Bereich von Legierungen mit Aluminium-Gehalten zwischen 45 Atom % und 49 Atom % treten beim Erstarren aus der Schmelze und beim nachfolgenden Abkühlen eine Reihe von Phasenumwandlungen auf. Die Erstarrung kann entweder vollständig über den β-Mischkristall mit kubisch raumzentrierter Struktur (Hochtemperaturphase) oder in zwei peritektischen Reaktionen erfolgen, an denen der α-Mischkristall mit hexagonaler Struktur und die γ-Phase beteiligt sind.

Ferner ist bekannt, dass Aluminium in γ-Titanaluminid-Legierungen eine Erhöhung der Duktilität und der Oxidationsbeständigkeit bewirkt. Außerdem führt das Element Niob (Nb) zu einer Steigerung der Festigkeit, Kriechfestigkeit, Oxidationsbeständigkeit, aber auch der Duktilität. Mit dem in der γ-Phase praktisch nicht löslichen Element Bor kann eine Kornfeinung sowohl im Gusszustand als auch nach dem Umformen mit anschließender Wärmebehandlung im α-Gebiet erreicht werden. Ein erhöhter Anteil an β-Phase im Gefüge infolge von niedrigen Aluminium-Gehalten und hohen Konzentrationen von β-stabilisierenden Elementen kann zu grober Dispersion dieser Phase führen und eine Verschlechterung der mechanischen Eigenschaften bewirken.

Die mechanischen Eigenschaften von γ-Titanaluminid-Legierungen sind aufgrund ihres Verformungs- und Bruchverhaltens, aber auch wegen der Gefügeanisotropie der bevorzugt eingestellten lamellaren Gefüge bzw. Duplex-Gefüge stark anisotrop. Zu einer gezielten Einstellung von Gefüge und Textur bei der Herstellung von Bauteilen aus Titanaluminiden werden Gießverfahren, unterschiedliche pulvermetallurgische und Umform-Verfahren sowie Kombinationen dieser Herstellungsverfahren angewandt.

Darüber hinaus ist aus EP 1 015 650 B1 eine Titanaluminid-Legierung bekannt, die ein strukturell und chemisch homogenes Gefüge aufweist. Hierbei sind die Majoritätsphasen γ (TiAl) und α₂ (Ti₃Al) fein dispers verteilt. Die offenbarte Titanaluminid-Legierung mit einem Aluminium-Gehalt von 45 Atom % zeichnet sich durch außergewöhnlich gute mechanische Eigenschaften und Hochtemperatureigenschaften aus.

Titanaluminide auf der Basis von γ (TiAl) zeichnen sich im Allgemeinen durch relativ hohe Festigkeiten, hohe elastische Moduln, gute Oxidations- und Kriechbeständigkeit bei gleichzeitig geringer Dichte aus. Aufgrund dieser Eigenschaften sollen TiAI-Legierungen als Hochtemperatur-Werkstoffe eingesetzt werden. Derartige Anwendungen werden durch die sehr geringe plastische Verformbarkeit und die niedrige Bruchzähigkeit stark beeinträchtigt. Hierbei verhalten sich Festigkeit und Verformbarkeit, wie bei vielen anderen Werkstoffen, zueinander invers. Dadurch sind gerade die technisch interessanten hochfesten Legierungen oft besonders spröde. Zur Behebung dieser sehr nachteiligen Eigenschaften wurden umfangreiche Untersuchungen zur Optimierung der Gefüge durchgeführt.

Die bisher entwickelten Gefügetypen können grob in a) gleichachsige Gamma-Gefüge, b) Duplexgefüge und c) lamellare Gefüge eingeteilt werden. Der derzeit erreichte Entwicklungsstand ist beispielsweise ausführlich dargestellt in:
- Y.-W. Kim, D.M. Dimiduk, in: Structural Intermetallics 1997, Eds. M.V. Nathal, R. Darolia, CT. Liu, P.L. Martin, D.B. Miracle, R. Wagner, M. Yamaguchi, TMS, Warrendale PA, 1996, S. 531.
- M. Yamaguchi, H. Inui, K. Ito, Acta mater. 48 (2000), S. 307.

Bisher wurden die Gefüge von Titanaluminiden vor allem durch Borzusätze gefeint, die zur Bildung von Titanboriden führen (vgl. T.T. Cheng, in: Gamma Titanium Aluminides 1999, Eds. Y.-W. Kim, D.M. Dimiduk, M.H. Loretto, TMS, Warrendale PA, 1999, S. 389, sowie Y.-W. Kim, D.M. Dimiduk, in: Structural Intermetallics 2001, Eds. K.J. Hemker, D.M. Dimiduk, H. Clemens, R. Darolia, H. Inui, J.M. Larsen, V.K. Sikka, M. Thomas, J.D. Whittenberger, TMS, Warrendale PA, 2001, S. 625.)

Zur weiteren Feinung und Konsolidierung des Gefüges werden die Legierungen meist mehreren Hochtemperaturumformungen durch Extrudieren bzw. Schmieden unterzogen. Hierzu wird ergänzend auf die folgenden Veröffentlichungen verwiesen:
- Gamma Titanium Aluminides, Eds. Y.-W. Kim, R. Wagner, M. Yamaguchi, TMS, Warrendale PA, 1995.
- Structural Intermetallics 1997, Eds. M.V. Nathal, R. Darolia, CT. Liu, P.L. Martin, D.B. Miracle, R. Wagner, M. Yamaguchi, TMS, Warrendale PA, 1997.
- Gamma Titanium Aluminides 1999, Eds. Y-W. Kim, D.M. Dimiduk, M.H. Loretto, TMS, Warrendale PA, 1999.
- Structural Intermetallics 2001, Eds. K.J. Hemker, D.M. Dimiduk, H. Clemens, R. Darolia, H. Inui, J.M. Larsen, V.K. Sikka, M. Thomas, J.D. Whittenberger, TMS, Warrendale PA, 2001.

Weiterhin werden in der Veröffentlichung von Fritz APPEL et al.: "Nano-Scale Design of TiAl Alloys Based on β-Phase Decomposition", Materials Research Society Symposium Proceedings, Vol. 980, Seiten 383 bis 388, sowie in der Veröffentlichung von Fritz APPEL et al. "Nano-Scale Design of TiAl Alloys Based on β-Phase Decomposition", Advanced Engineering Materials 2006, 8, Nr. 5, Seiten 371 bis 376, allgemein Titanaluminid-Legierungen auf der Basis von Ti-(40-44) Al-8,5 Nb (At.%) beschrieben.

Ferner sind in der Veröffentlichung von TAKEYAMA MASAO ET AL: "Phase equilibria among α, α2, β and y phases in ternary Ti-AI-X systems at elevated temperatures", TITANIUM '95: SCI-ENCE AND TECHNOLOGY, PROCEEDINGS OF THE WORLD CONFERENCE ON TITANIUM, 8TH, BIRMINGHAM, UK, OCT. 22-26, 1995, INSTITUTE OF MATERIALS, LONDON, UK, Bd. 1, 1. Januar 1995 (1995-01-01), Seiten 294-301, XP009178047 Titanaluminide mit einer Zusammensetzung Titan-38, Aluminium-6, Niob beschrieben, welche durch Lichtbogenschmelzen hergestellt werden. Die Proben werden bei 1.350 °Celsius für zwei Stunden homogenisiert und anschließend in einem Wasserbad abgeschreckt. Anschließend wird das Material bei Temperaturen zwischen 1.100 °Celsius und 1.200 °Celsius in einer Argonatmosphäre angelassen und nach einer bestimmten Haltezeit in Eiswasser abgeschreckt.

Ausgehend von diesem Stand der Technik liegt der vorliegenden Erfindung die Aufgabe zugrunde, eine Titanaluminid-Legierung mit einer feinen Gefügemorphologie, insbesondere im Nanometerbereich, bereitzustellen. Des Weiteren besteht die Aufgabe darin, ein Bauteil mit einer homogenen Legierung sowie eine Verwendung dieser Legierung bereitzustellen.

Gelöst wird diese Aufgabe durch eine intermetallische Verbindung bzw. Legierung auf der Basis von, insbesondere unter Verwendung von schmelz- oder pulvermetallurgischen Verfahren hergestellten, Titanaluminiden, vorzugsweise auf Basis von γ (TiAl), in der folgenden Zusammensetzung: $Ti - \left(38 Atom%\right) Al - \left(5 bis 10 Atom %\right) Nb ,$
wobei die Zusammensetzung Komposit-Lamellen-Strukturen mit B19-Phase und β-Phase in jeder Lamelle der Komposit-Lamellen-Strukturen aufweist, wobei das Volumenverhältnis der B19-Phase und der β-Phase jeweils in einer Lamelle der Komposit-Lamellen-Strukturen zwischen 0.05 und 20, insbesondere zwischen 0.1 und 10, beträgt, wobei die B19-Phase durch Scherumwandlung der β-Phase gebildet ist, wobei die Lamellen der Komposit-Lamellen-Strukturen die Phase α₂-Ti₃Al mit einem Anteil von bis zu 20% aufweisen, wobei die Lamellen der Komposit-Lamellen-Strukturen von Lamellen des γ (TiAl)-Typs umgeben sind und wobei die Lamellen der Komposit-Lamellen-Strukturen ein Volumenanteil von mehr als 10% der Legierung haben, wobei die Legierung dadurch fortgebildet ist, dass die Zusammensetzung wahlweise (0.1 bis 1 At. %) B (Bor) und/oder (0.1 bis 1 At. %) C (Kohlenstoff) aufweist.

Es hat sich gezeigt, dass bei einer derartigen intermetallischen Verbindung Komposit-Lamellen-Strukturen mit Strukturen im Nanometermaßstab erzeugt werden bzw. vorhanden sind, wobei die lamellenartigen Gebilde bzw. modulierte Lamellen aus den kristallographisch unterschiedlichen, alternierend ausgebildeten B19-Phase und β-Phase aufgebaut sind. Hierbei sind die erzeugten Komposit-Lamellen-Strukturen größtenteils von γ-TiAl umgeben.

Derartige Komposit-Lamellen-Strukturen können in Legierungen über bekannte Herstellungstechnologien, d.h. durch Gießen, Umformen und Pulvertechnologien, hergestellt werden. Die Legierungen zeichnen sich durch extrem hohe Festigkeit und Kriechbeständigkeit bei gleichzeitig hoher Duktilität und Bruchzähigkeit aus.

Im Rahmen der Erfindung bestehen bei den angegebenen Legierungszusammensetzungen jeweils die Reste aus Titan und unvermeidbaren Verunreinigungen.

Damit werden Legierungen bereitgestellt, die als Leichtbau-Werkstoff für Hochtemperaturanwendungen, wie z.B. Turbinenschaufeln oder Motoren- und Turbinenkomponenten, geeignet sind. Die Legierungen werden unter Verwendung von gießmetallurgischen, schmelzmetallurgischen oder pulvermetallurgischen Verfahren bzw. Techniken oder unter Verwendung dieser Verfahren in Kombination mit Umformtechniken hergestellt.

Die Legierungen zeichnen sich dadurch aus, dass sie eine sehr feine Mikrostruktur haben und eine hohe Festigkeit und Kriechbeständigkeit bei gleichzeitig guter Duktilität und Bruchzähigkeit aufweisen, insbesondere gegenüber Legierungen ohne die Komposit-Lamellen-Strukturen.

Es ist bekannt, dass Titanaluminid-Legierungen mit Aluminium-gehalten von 38 - 45 At.% und weiteren Zusätzen beispielsweise von Refraktärelementen relativ große Volumenanteile der β-Phase enthalten, die auch in geordneter Form als B2-Phase vorliegen kann. Die kristallografischen Gitter dieser beiden Phasen sind gegenüber homogenen Scherprozessen mechanisch instabil, was zu Gitterumwandlungen führen kann. Diese Eigenschaft ist im Wesentlichen auf die anistropen Bindungsverhältnisse und die Symmetrie des kubisch raumzentrierten Gitters zurückzuführen. Die Neigung der β- bzw. B2-Phase zur Gittertransformation ist damit stark ausgeprägt. Durch eine Scherumwandlung des kubisch-raumzentrierten Gitters der β- bzw. B2-Phase können verschiedene orthorhombische Phasen gebildet werden, wozu insbesondere die Phasen B19 und B33 gehören.

Die Erfindung beruht auf dem Gedanken, diese Gittertransformationen durch Scherumwandlung für eine zusätzliche Feinung der Mikrostruktur der Titanaluminid-Legierungen zu nutzen. Ein derartiges Verfahren ist für Titanaluminid-Legierungen auch in der wissenschaftlichen Literatur bisher nicht bekannt. Bei den oben aufgeführten Legierungen werden durch die Scherumwandlungen zudem spröde Phasen wie ω, ω' und ω" vermieden, die für die mechanischen Werkstoffeigenschaften äußerst nachteilig sind.

Die Legierungen zeichnen sich weiter dadurch aus, dass die entsprechende Zusammensetzung Komposit-Lamellen-Strukturen mit der B19-Phase und β-Phase in jeder Lamelle aufweist, wobei die Lamellen von der TiAl-γ-Phase umgeben sind.

Insbesondere beträgt das Verhältnis, insbesondere das Volumenverhältnis, der B19-Phase und β-Phase jeweils in einer Lamelle zwischen 0.05 und 20, insbesondere zwischen 0.1 und 10. Weiterhin beträgt das Verhältnis, insbesondere das Volumenverhältnis, der B19-Phase und β-Phase jeweils in einer Lamelle zwischen 0.2 und 5, insbesondere zwischen 0.25 und 4. Vorzugsweise beträgt das Verhältnis, insbesondere das Volumenverhältnis, der B19-Phase und β-Phase jeweils in einer Lamelle zwischen (1/3) und 3, insbesondere zwischen 0.5 und 2. Außerdem zeichnet sich eine besonders feine Gefügestruktur in der Legierungszusammensetzung dadurch aus, dass das Verhältnis, insbesondere das Volumenverhältnis, der B19-Phase und β-Phase jeweils in einer Lamelle zwischen 0.75 und 1.25, insbesondere zwischen 0.8 und 1.2, vorzugsweise zwischen 0.9 und 1.1, beträgt.

Überdies ist es in einer Weiterbildung der Legierungen möglich, dass Lamellen der Komposit-Lamellen-Strukturen von Lamellen des γ (TiAl)-Typs beidseits der Lamelle umgeben sind.

Die Legierungen zeichnen sich ferner dadurch aus, dass die Lamellen der Komposit-Lamellen-Strukturen ein Volumenanteil von mehr als 20% der gesamten Legierung haben.

Zudem bleibt die feine lamellenartige Struktur in den Komposit-Strukturen erhalten, wenn die Lamellen der Komposit-Lamellen-Strukturen TiAl die Phase α₂-Ti₃Al mit einem Anteil von bis zu 20% aufweisen, wobei insbesondere das (Volumen-)Verhältnis von der B19-Phase und β-Phase in den Lamellen unverändert und konstant bleibt.

Die Legierungen eignen sich als Hochtemperatur-Leichtbauwerkstoffe für Bauteile, die Temperaturen von bis zu 800 °C ausgesetzt sind.

Darüber hinaus wird die Aufgabe gelöst durch ein Verfahren zum Herstellen einer voranstehend beschriebenen Legierung unter Verwendung von schmelz- oder pulvermetallurgischen Techniken, wobei nach der Herstellung der Legierung zu einem Zwischenprodukt eine weitere Wärmebehandlung des Zwischenprodukts bei Temperaturen oberhalb von 900°C, vorzugsweise über 1000°C, insbesondere bei Temperaturen zwischen 1000°C und 1200°C, für eine vorbestimmte Zeitdauer von mehr als 60 Minuten, vorzugsweise mehr als 90 Minuten, durchgeführt wird, und nachfolgend die wärmebehandelte Legierung mit einer vorbestimmten Kühlrate von mehr als 0.5°C pro Minute abgekühlt wird, wobei das Verfahren dadurch fortgebildet ist, dass die wärmebehandelte Legierung mit einer vorbestimmten Kühlrate zwischen 1°C pro Minute bis 20°C pro Minute, vorzugsweise bis 10°C pro Minute, abgekühlt wird.

Weiterhin wird die Aufgabe der Erfindung durch ein Bauteil gelöst, das aus einer erfindungsgemäßen Legierung hergestellt ist, wobei insbesondere die Legierung durch schmelz- oder pulvermetallurgische Verfahren oder Techniken hergestellt ist. Durch die Legierungen auf der Basis einer intermetallischen Verbindung vom Typ γ-TiAl werden leichte (Hochtemperatur-)Werkstoffe oder Bauteile für den Einsatz oder zur Verwendung in Wärmekraftmaschinen, wie Verbrennungsmotoren, Gasturbinen, Flugtriebwerken bereitgestellt.

Überdies besteht eine weitere Lösung der Aufgabe in einer Verwendung einer erfindungsgemäßen, voranstehend beschriebenen Legierung zur Herstellung eines Bauteils. Zur Vermeidung von Wiederholungen wird auf die obigen Ausführungen ausdrücklich verwiesen. Die Legierungen mit den oben aufgeführten Zusammensetzungen werden vorzugsweise durch Verwendung herkömmlicher metallurgischer Gießmethoden oder durch an sich bekannte pulvermetallurgische Techniken erzeugt und können beispielsweise durch Warmschmieden, Warmpressen bzw. Warmstrangpressen und Warmwalzen bearbeitet werden.

Nachfolgend werden anhand einer Legierung mit einer Zusammensetzung Ti - 42 Atom % Al - 8.5 Atom % Nb die Komposit-Lamellen-Strukturen gezeigt.

Fig. 1a zeigt eine Aufnahme der Gefügelegierung, die mit Hilfe eines Transmissions-Elektronenmikroskops aufgenommen worden ist. Die Übersichtsaufnahme in Fig. 1 zeigt, dass die Komposit-Lamellen-Strukturen, die in Fig. 1 mit T bezeichnet sind, einen streifigen Kontrast zu den die Strukturen umgebenden Gefüge der γ-Phase haben.

Fig. 1 b zeigt eine Aufnahme des Legierungsgefüges mit einer höheren Vergrößerung, wobei ersichtlich ist, dass die modulierten Komposit-Lamellen-Strukturen (Bezugszeichen T) von der γ-Phasen umgeben sind bzw. in die γ-Phase eingebettet sind.

Die in Fig. 1a und 1b gezeigten Gefüge wurden durch Extrudieren erhalten bzw. eingestellt.

In Fig. 1c ist ein Gussgefüge der gleichen Legierung Ti-42 Atom % AI-8,5 Atom % Nb gezeigt, in der ebenfalls eine Komposit-Lamellen-Struktur (Bezugszeichen T) ausgebildet ist, die von der γ-Phase umgeben ist.

Fig. 2a zeigt in einer hochauflösenden Darstellung die atomare Struktur der Komposit-Lamellen-Strukturen oberhalb der γ-Phase. Die Komposit-Lamellen-Strukturen bestehen aus der geordneten B19-Phase und der ungeordneten β-Phase, die an die γ-Phasen angrenzen (im unteren Bereich). Aus der Aufnahme in Fig. 2a ist ersichtlich, dass die Komposit-Lamellen-Strukturen die beiden kristallographisch unterschiedlichen Phasen B19 und β/B2 enthalten, die in Abständen von wenigen Nanometern angeordnet sind. Die Komposit-Lamellen-Strukturen enthalten die Phasen B19 und β, die beide als duktil gelten. Das Volumenverhältnis der B19-Phasen und der β-Phasen in einer Komposit-Lamellen-Struktur beträgt 0,8 bis 1,2. Aufgrund der duktilen Phasen B19 und β besteht das Gefüge im Wesentlichen aus gut verformbaren Lamellen, die in die hierzu relativ spröden γ-Phase eingebettet sind.

In Fig. 2b ist die Abbildung einer B19 Struktur mit vergrößerter Darstellung gezeigt. Das entsprechende Diffraktogramm, das aus dem in Fig. 2b gezeigten Ausschnitt berechnet wurde und für die B19 Struktur charakteristisch ist, ist in Fig. 2c dargestellt.

In Fig. 3 ist eine elektronenmikroskopische Aufnahme eines Risses C der oben genannten Legierung dargestellt. Hierbei geht aus der Aufnahme hervor, dass der Riss C an den modulierten Komposit-Lamellen-Strukturen (T) abgelenkt wird, und dass die Komposit-Lamellen-Strukturen Ligamente ausbilden, die die Rissufer überbrücken können. Ein derartiges Verhalten unterscheidet sich deutlich von der Rissausbreitung in den bisher bekannten Ti-Al-Legierungen, bei denen in dem hier betrachteten mikroskopischen Maßstab ein Spaltbruch auftritt. Bei der erfindungsgemäßen Legierung wird aufgrund der ausgebildeten Komposit-Lamellen-Strukturen eine Rissausbreitung behindert.

Die für technische Anwendungen wichtige Bruchzähigkeit von Gefügen wurde mit Hilfe von gekerbten Chevron-Proben im Biegetest bei unterschiedlichen Temperaturen bestimmt. Die aufgenommene Registerkurve eines solchen Tests ist in Fig. 4 dargestellt. In der Kurve sind die durch die Pfeile markierten Zacken ersichtlich, die darauf hinweisen, dass während der Belastung der Probe zeitweise Rissausbreitung auftritt, die jedoch immer wieder gestoppt wird. Ein solches Verhalten ist typisch für Legierungen, die aus einer spröden Phase (γ-Phase) bestehen, in die die relativ duktilen Phasen B19 und β eingebettet sind.

Die Legierungen können durch die für TiAI-Legierungen bekannten Technologien, d.h. über Schmelzmetallurgie, Umformtechnologien und Pulvermetallurgie hergestellt werden. Beispielsweise werden Legierungen in einem Lichtbogenofen geschmolzen und mehrfach umgeschmolzen und anschließend einer Wärmebehandlung unterzogen. Darüber hinaus können zur Herstellung auch die für Primärgussblöcke aus TiAI-Legierungen bekannten Herstellverfahren Vakuum-Lichtenbogen-Schmelzen, Induktionsschmelzen oder Plasma-Schmelzen verwendet werden. Gegebenenfalls können nach dem Erstarren von Guss-Primärgussmaterial heiß-istostatisches Pressen als Verdichtungsverfahren bei Temperaturen von 900°C bis 1.300°C oder Wärmebehandlungen im Temperaturbereich von 700°C bis 1.400°C oder eine Kombination dieser Behandlungen angewendet werden, um Poren zu schließen und eine Mikrostruktur im Material einzustellen.

## Patentansprüche

1. Legierung auf der Basis von, insbesondere unter Verwendung von schmelz- oder pulvermetallurgischen Verfahren hergestellten, Titanaluminiden, vorzugsweise auf Basis von γ (TiAl), in der folgenden Zusammensetzung: $Ti - 38 Atom % Al - \left(5 bis 10 Atom %\right) Nb ,$
wobei die Zusammensetzung Komposit-Lamellen-Strukturen mit B19-Phase und β-Phase in jeder Lamelle der Komposit-Lamellen-Strukturen aufweist, wobei das Volumenverhältnis der B19-Phase und β-Phase jeweils in einer Lamelle der Komposit-Lamellen-Strukturen zwischen 0.05 und 20, insbesondere zwischen 0.1 und 10, beträgt, wobei die B19-Phase durch Scherumwandlung der β-Phase gebildet ist, wobei die Lamellen der Komposit-Lamellen-Strukturen die Phase α₂-Ti₃Al mit einem Anteil von bis zu 20% aufweisen, wobei die Lamellen der Komposit-Lamellen-Strukturen von Lamellen des γ (TiAl)-Typs umgeben sind und wobei die Lamellen der Komposit-Lamellen-Strukturen ein Volumenanteil von mehr als 10% der Legierung haben, **dadurch gekennzeichnet, dass** die Zusammensetzung (0.1 bis 1 At. %) B (Bor) und/oder (0.1 bis 1 At. %) C (Kohlenstoff) aufweist.

2. Legierung nach Anspruch 1 , **dadurch gekennzeichnet, dass** das Verhältnis, insbesondere das Volumenverhältnis, der B19-Phase und β-Phase jeweils in einer Lamelle zwischen 0.2 und 5, insbesondere zwischen 0.25 und 4, beträgt.

3. Legierung nach Anspruch 1 oder 2, **dadurch gekennzeichnet, dass** das Verhältnis, insbesondere das Volumenverhältnis, der B19-Phase und β-Phase jeweils in einer Lamelle zwischen (1/3) und 3, insbesondere zwischen 0.5 und 2, beträgt.

4. Legierung nach Anspruch 1 oder 3, **dadurch gekennzeichnet, dass** das Verhältnis, insbesondere das Volumenverhältnis, der B19-Phase und β-Phase jeweils in einer Lamelle zwischen 0.75 und 1.25, insbesondere zwischen 0.8 und 1.2, vorzugsweise zwischen 0.9 und 1.1, beträgt.

5. Legierung nach einem der Ansprüche 1 bis 4, **dadurch gekennzeichnet, dass** Lamellen der Komposit-Lamellen-Strukturen von Lamellen des γ (TiAl)-Typs beidseits der Lamelle umgeben sind.

6. Legierung nach einem der Ansprüche 1 bis 5, **dadurch gekennzeichnet, dass** Lamellen der Komposit-Lamellen-Strukturen ein Volumenanteil von mehr als 20% der Legierung haben.

7. Verfahren zum Herstellen einer Legierung nach einem der Ansprüche 1 bis 6 unter Verwendung von schmelz- oder pulvermetallurgischen Techniken, wobei nach der Herstellung der Legierung zu einem Zwischenprodukt eine weitere Wärmebehandlung des Zwischenprodukts bei Temperaturen oberhalb von 900°C, vorzugsweise über 1000°C, insbesondere bei Temperaturen zwischen 1000°C und 1200°C, für eine vorbestimmte Zeitdauer von mehr als 60 Minuten, vorzugsweise mehr als 90 Minuten, durchgeführt wird, und nachfolgend die wärmebehandelte Legierung mit einer vorbestimmten Kühlrate von mehr als 0.5°C pro Minute abgekühlt wird, **dadurch gekennzeichnet, dass** die wärmebehandelte Legierung mit einer vorbestimmten Kühlrate zwischen 1°C pro Minute bis 20°C pro Minute, vorzugsweise bis 10°C pro Minute, abgekühlt wird.

8. Bauteil, das aus einer Legierung nach einem der Ansprüche 1 bis 6 hergestellt ist, wobei insbesondere die Legierung durch schmelz- oder pulvermetallurgische Verfahren oder Techniken hergestellt ist.

9. Verwendung einer Legierung nach einem der Ansprüche 1 bis 6 zur Herstellung eines Bauteils.

## Claims

1. An alloy on the basis of titanium aluminides, which are produced in particular through the use of melting metallurgical or powder metallurgical procedures, preferably on the basis of γ (TiAl) in the following composition: $Ti - 38 atom % Al - \left(5 bis 10 atom %\right) Nb ,$
wherein the composition has composite lamellar structures with B19 phase and β phase in each lamella of the composite lamellar structures, wherein the volume ratio of the B19 phase and β phase in each lamella of the composite lamellar structures is between 0.05 and 20, in particular between 0.1 and 10, wherein the B19 phase is formed by shear conversion of the β phase, wherein the lamellae of the composite lamellar structures have the phase α₂-Ti₃Al with a content of up to 20%, wherein the lamellae of the composite lamellar structures are surrounded by lamellae of the γ (TiAl) type and wherein the lamellae of the composite lamellar structures have a volume ratio of more than 10% of the alloy, **characterised in that** the composition comprises (0.1 to 1 at. %) B (Bor) and/or (0.1 to 1 at. %) C (carbon).

2. The alloy according to claim 1, **characterised in that** the ratio, in particular the volume ratio, of the B19 phase and β phase in each lamella is between 0.2 and 5, in particular between 0.25 and 4.

3. The alloy according to claim 1 or 2, **characterised in that** the ratio, in particular the volume ratio, of the B19 phase and β phase in each lamella is between (1/3) and 3, in particular between 0.5 and 2.

4. The alloy according to claim 1 or 3, **characterised in that** the ratio, in particular the volume ratio, of the B19 phase and β phase in each lamella is between 0.75 and 1.25, in particular between 0.8 and 1.2, preferably between 0.9 and 1.1.

5. The alloy according to one of claims 1 to 4, **characterised in that** lamellae of the composite lamellar structures are surrounded by lamellae of the γ (TiAl) type on both sides of the lamella.

6. The alloy according to one of claims 1 to 5, **characterised in that** lamellae of the composite lamellar structures have a volume ratio of more than 20% of the alloy.

7. A method for producing an alloy according to one of claims 1 to 6 through the use of melting metallurgical or powder metallurgical techniques, wherein, after the production of the alloy as an intermediate product, an additional heat treatment of the intermediate product is carried out at temperatures above 900°C, preferably above 1,000°C, in particular at temperatures between 1,000°C and 1,200°C, for a predetermined time period of more than 60 minutes, preferably of more than 90 minutes, and thereafter the heat-treated alloy is cooled down at a predetermined cooling rate of more than 0.5°C per minute, **characterised in that** the heat-treated alloy is cooled down at a predetermined cooling rate between 1°C per minute and 20°C per minute, preferably up to 10°C per minute.

8. A component which is made from an alloy according to one of claims 1 to 6, wherein the alloy is produced in particular through melting metallurgical or powder metallurgical processes or techniques.

9. A use of an alloy according to one of claims 1 to 6, for manufacturing a component.

## Revendications

1. Alliage à base d'aluminures de titane, en particulier fabriqué au moyen de procédés de fusion ou de métallurgie des poudres, de préférence à base de γ (TiAl), selon la composition suivante : $Ti - 38 % At . de Al - \left(5 à 10% At.\right) Nb ,$
dans lequel la composition comprend des structures à lamelles composites ayant une phase B19 et une phase ß dans chaque lamelle des structures à lamelles composites, dans lequel le rapport de volume de la phase B19 et de la phase ß, dans chaque lamelle des structures à lamelles composites, est compris entre 0,05 et 20 , en particulier entre 0,1 et 10, la phase B19 étant formée par conversion en cisaillement de la phase ß, dans lequel les lamelles des structures à lamelles composites présentent la phase ∝₂-Ti3Al avec une proportion allant jusqu'à 20%, les lamelles des structures à lamelles composites étant entourées par des lamelles du type γ (TiAl) et dans lequel les lamelles des structures à lamelles composites ont un pourcentage volumique de plus de 10% de l'alliage, **caractérisé en ce que** la composition comprend (0,1 à 1 % At.) de B (bore) et / ou (0,1 à 1 % At.) de C (carbone).

2. Alliage selon la revendication 1, **caractérisé en ce que** le rapport, en particulier le rapport en volume, de la phase B19 et de la phase ß est compris dans chaque lamelle entre 0,2 et 5, en particulier entre 0,25 et 4.

3. Alliage selon la revendication 1 ou la revendication 2, **caractérisé en ce que** le rapport, en particulier le rapport en volume, de la phase B19 et de la phase ß est compris dans chaque lamelle entre (1/3) et 3, en particulier entre 0,5 et 2.

4. Alliage selon la revendication 1 ou la revendication 3, **caractérisé en ce que** le rapport, en particulier le rapport en volume, de la phase B19 et de la phase ß est compris dans chaque lamelle entre 0,75 et 1,25, en particulier entre 0,8 et 1,2, de préférence entre 0,9 et 1,1.

5. Alliage selon l'une quelconque des revendications 1 à 4, **caractérisé en ce que** les lamelles des structures à lamelles composites sont entourées des deux côtés par des lamelles de type γ (TiAl).

6. Alliage selon l'une quelconque des revendications 1 à 5, **caractérisé en ce que** les lamelles des structures à lamelles composites représentent une fraction volumique de plus de 20% de l'alliage.

7. Procédé de production d'un alliage selon l'une quelconque des revendications 1 à 6 fabriqué au moyen des techniques de fusion ou de métallurgie des poudres, dans lequel, après la production de l'alliage pour obtenir un produit intermédiaire, un autre traitement thermique du produit intermédiaire est mise en oeuvre à des températures supérieures à 900°C, de préférence supérieure à 1000°C, en particulier à des températures comprises entre 1000°C et 1200°C, pendant une période de temps prédéterminée de plus de 60 minutes, de préférence de plus de 90 minutes, l'alliage ayant subi le traitement thermique étant ensuite refroidi à une vitesse de refroidissement prédéterminée de plus de 0,5°C par minute, **caractérisé en ce que** l'alliage traité thermiquement est ensuite refroidi à une vitesse de refroidissement prédéterminée comprise entre 1°C par minute et 20°C par minute, de préférence de 10°C par minute.

8. Composant constitué d'un alliage selon l'une quelconque des revendications 1 à 6, dans lequel, en particulier, l'alliage est fabriqué au moyen de procédés ou de techniques de fusion ou de métallurgie des poudres.

9. Utilisation d'un alliage selon l'une quelconque des revendications 1 à 6 pour la préparation d'un composant.
